# EUROPÄISCHE PATENTSCHRIFT

(11) **EP 2 207 926 B1**
(45) Veröffentlichungstag und Bekanntmachung des Hinweises auf die Patenterteilung: **14.09.2011**
(21) Anmeldenummer: 08801498.0
(22) Anmeldetag: 29.07.2008
(51) Int. Cl.: D04H 1/64, D04H 1/66

(54) **TEXTILES FIXIERBARES FLÄCHENGEBILDE**
FUSIBLE TEXTILE FABRIC
SURFACE TEXTILE FIXABLE

(30) Priorität: 09.11.2007 DE 102007053914; 21.12.2007 DE 102007062865
(43) Veröffentlichungstag der Anmeldung: 21.07.2010
(73) Patentinhaber: Carl Freudenberg KG, 69469 Weinheim (DE)
(72) Erfinder: GRYNAEUS, Peter, 69488 Birkenau (DE); STAUDENMAYER, Oliver, 69469 Weinheim (DE); RETTIG, Hans, 69514 Laudenbach (DE)
(86) Internationale Anmeldenummer: PCT/EP2008/006235
(87) Internationale Veröffentlichungsnummer: WO 2009/059651

(56) Entgegenhaltungen:
- EP-A- 0 153 443
- WO-A-95/06155
- GB-A- 1 379 660
- GB-A- 1 474 455

## Beschreibung

Die Erfindung betrifft ein textiles fixierbares Flächengebilde, insbesondere verwendbar als fixierbarer Einlagestoff in der Textilindustrie, umfassend eine Trägerlage aus einem Faserflor, welches in ausgewählten Flächenbereichen mittels eines Bindemittels gebunden ist und in den übrigen Flächenbereichen ungebunden ist, wobei die Trägerlage wenigstens auf einer Seite wenigstens teilweise mit einem thermoplastischen Polymer versehen ist.

Einlagestoffe sind das unsichtbare Gerüst der Bekleidung. Sie sorgen für korrekte Passformen und optimalen Tragekomfort. Je nach Anwendung unterstützen Sie die Verarbeitbarkeit, erhöhen die Funktionalität und stabilisieren die Bekleidung. Neben der Bekleidung können diese Funktionen in technischen Textilanwendungen, z.B. Möbel-, Polster- sowie der Heimtextilien-Industrie Anwendung finden.

Wichtige Eigenschaftsprofile für Einlagestoffe sind Weichheit, sprungelastischartiger Griff, Wasch- und Pflegebeständigkeit sowie ausreichende Abriebbeständigkeit des Trägermaterials im Gebrauch.

Einlagestoffe können aus Vliesstoffen, Gewebe, Gewirken oder vergleichbaren textilen Flächengebilden bestehen, die meist zusätzlich mit einer Haftmasse versehen sind, wodurch die Einlage mit einem Oberstoff meist thermisch durch Hitze und/oder Druck verklebt werden kann (Fixiereinlage). Die Einlage wird somit auf einen Oberstoff laminiert. Die genannten verschiedenen textilen Flächengebilde haben je nach Herstellungsverfahren unterschiedliche Eigenschaftsprofile. Gewebe bestehen aus Fäden/Garnen in Kette- und Schussrichtung, Gewirke bestehen aus Fäden/Garnen, die über eine Maschenbindung zu einem textilen Flächengebilde verbunden werden. Vliesstoffe bestehen aus zu einem Faserflor abgelegten Einzelfasern, die mechanisch, chemisch oder thermisch gebunden werden.

Bei mechanisch gebundenen Vliesstoffen wird das Faserflor durch mechanisches Verschlingen der Fasern verfestigt. Hierzu verwendet man entweder eine Nadeltechnik oder ein Verschlingen mittels Wasser- bzw. Dampfstrahlen. Die Vernadelung ergibt zwar weiche Produkte, allerdings mit relativ labilem Griff, so dass sich diese Technologie im Bereich der Einlagestoffe nur in ganz speziellen Nischen durchsetzten konnte. Außerdem ist man in der mechanischen Vernadelung auf üblicherweise Flächengewicht > 50 g/m² angewiesen, was für eine Vielzahl an Einlagestoffanwendungen zu hoch ist.

Mit Wasserstrahlen verfestigte Vliesstoffe lassen sich in niedrigeren Flächengewichten darstellen, sind im Allgemeinen aber flach und wenig sprungelastisch.

Bei chemisch gebundenen Vliesstoffen wird der Faserflor durch Imprägnieren, Besprühen oder mittels sonst üblicher Auftragsmethoden mit einem Bindemittel (z.B. Acrylatbinder) versehen und anschließend kondensiert. Das Bindemittel bindet die Fasern untereinander zu einem Vliesstoff, hat aber zur Folge, dass ein relativ steifes Produkt erhalten wird, da sich das Bindemittel über weite Teile des Faserflors verteilt erstreckt und die Fasern wie in einem Verbundwerkstoff durchgehend miteinander verklebt. Variationen im Griff bzw. Weichzeit lassen sich nur bedingt über Fasermischungen oder Bindemittelauswahl kompensieren.

Thermisch gebundene Vliesstoffe werden zur Verwendung als Einlagestoffe üblicherweise kalander- oder durch Heißluft verfestigt. Bei Einlagevliesstoffen hat sich heutzutage die punktförmige Kalanderverfestigung als Standardtechnologie durchgesetzt. Das Faserflor, besteht dabei in der Regel aus speziell für diesen Prozess entwickelten Fasern aus Polyester oder Polyamid und wird mittels eines Kalanders bei Temperaturen um den Schmelzpunkt der Faser verfestigt, wobei eine Walze des Kalanders mit einer Punktgravur versehen ist. Solch eine Punktgravur besteht z.B. aus 64 Punkten/cm² und kann z.B. eine Verschweißfläche von 12% besitzen. Ohne eine Punktanordnung würde der Einlagestoff flächenartig verfestigt und ungeeignet hart im Griff sein.

Durch die Punktanordnung entstehen je nach eingesetzten Fasern zwar ausreichend weiche Produkte, allerdings besitzt der Vliesstoff ein Punktmuster (Point-Seal-Raster). Die Weichheit des Einlagestoffes ist auf die Beweglichkeit der Fasern zwischen den Bindepunkten zurückzuführen. Der folienartig verfestigte Bindepunkt trägt hingegen eher zur Versteifung bei. Auf sehr leichten, dünnen Oberstoffen können diese Punktmuster zudem unschön durch den Oberstoff hindurch scheinen. Außerdem wird nochmals zusätzlich in einem weiteren Arbeitsgang eine Haftmasse ebenfalls punktförmig aufgedruckt. Die zwei verschiedenen Punktstrukturen können bei ihrer Überlappung optisch störende Wirkung erzielen (Moiré-Effekt). Es entstehen zwar ausreichend weiche Einlagestoffe mit ansprechendem Griff, allerdings sind bei der Standardtechnologie üblicherweise ca. 10 - 45% der Einlage mittels Point-Seal-Raster und Haftmassenpunktauftrag verfestigt und bedeckt.

Die oben beschriebenen unterschiedlichen Verfahren zur Herstellung von textilen Flächengebilden sind bekannt und in Fachbüchern und in der Patentliteratur beschrieben.

Die Haftmassen, welche üblicherweise auf Einlagestoffe aufgebracht sind, sind thermisch aktivierbar und bestehen in der Regel aus thermoplastischen Polymeren. Die Technologie zum Aufbringen dieser Haftmassebeschichtungen erfolgt nach dem Stand der Technik in einem separaten Arbeitsschritt auf das Faserflächengebilde. Als Haftmassentechnologie sind üblicherweise Pulverpunkt-, Pastendruck-, Doppelpunkt-, Streu-, Hotmeltverfahren bekannt und in der Patentliteratur beschrieben. Als am leistungsfähigsten hinsichtlich Verklebung mit dem Oberstoff auch nach Pflegebehandlung wird heute die Doppelpunktbeschichtung angesehen.

Ein solcher Doppelpunkt weist einen zweischichtigen Aufbau auf, er besteht aus einem Unter- und einem Oberpunkt. Der Unterpunkt dringt in das Basismaterial ein und dient als Sperrschicht gegen Haftmassenrückschlag und zur Verankerung der Oberpunktpartikel. Übliche Unterpunkte bestehen aus Bindemittel und/oder sind polymergefüllte Mischungen. Je nach eingesetzter Chemie trägt der Unterpunkt neben der Verankerung im Basismaterial auch zur Verklebung mit dem Oberstoff bei. Hauptklebekomponente im zweischichtigen Verbund ist allerdings der Oberpunkt, welcher als Pulver auf den Unterpunkt aufgestreut wird. Nach dem Streuvorgang wird der überschüssige Teil des Pulvers (zwischen den Punkten der unteren Schicht) wieder abgesaugt. Nach anschließendem Sintern ist der Oberpunkt auf dem Unterpunkt thermisch gebunden und kann als Klebstoff zum Oberstoff dienen.

Je nach Einsatzzweck des Einlagestoffes werden eine unterschiedliche Anzahl an Punkten aufgedruckt und/oder die Haftmassenmenge oder die Geometrie des Punktmusters variiert. Eine typische Punktanzahl sind z.B. CP 110 bei einer Auflage von 9 g/m² bzw. CP 52 mit einer Auflagenmenge von 11 g/m².

Das beschriebene Verfahren liefert zwar textile fixierbare Flächengebilde, die als Einlagestoff ein hohes Haftvermögen besitzen, das Herstellungsverfahren ist jedoch aufwendig und kostenintensiv.

Aufgabe der vorliegenden Erfindung ist, ein textiles fixierbares Flächengebilde, insbesondere zur Verwendung als fixierbarer Einlagestoff in der Textilindustrie, bereitzustellen, welches sehr gute haptische und optische Eigenschaften aufweist, ein sehr hohes Haftvermögen zu einem Oberstoff besitzt und darüber hinaus auch noch einfach und kostengünstig herstellbar ist.

Diese Aufgabe wird mit einem textilen fixierbaren Flächengebilde mit allen Merkmalen des Patentanspruchs 1 gelöst. Bevorzugte Ausgestaltungen der Erfindung sind in den Unteransprüchen beschrieben.

Gemäß der Erfindung ist ein textiles fixierbaren Flächengebilde, welches insbesondere als fixierbarer Einlagestoff in der Textilindustrie verwendbar ist und eine Trägerlage aus einem Faserflor umfasst, welches in ausgewählten Flächenbereichen mittels eines Bindemittels gebunden und in den übrigen Flächenbereichen ungebunden ist, wobei die Trägerlage wenigstens auf einer Seite wenigstens teilweise mit einem thermoplastischen Polymer versehen ist, erhältlich durch ein Verfahren, das die folgenden Verfahrensschritte umfasst:
a) Herstellen eines Faserflors aus Fasern auf einer Ablagevorrichtung in an sich bekannter Weise,
b) Auftragen eines Gemischs aus Bindemittel und thermoplastischem Polymer in Partikel form auf ausgewählte Flächenbereiche des Faserflors wobei das Bindemittel tiefer als die Partikel in das Faserflor eindringt, während sich die Partikel an der Oberfläche anreichern, und
c) Temperaturbehandlung des aus Schritt b) erhaltenen Faserflors zum Trocknen und zum Verbinden von Fasern des Faserflors durch das Bindemittel zu einem Vliesstoff und gegebenenfalls Vernetzung des Bindemittels und zum Auf- und Zusammensintern des thermoplastischen Polymers auf die/mit der Vliesstoffoberfläche.

Die Vorteile der vorliegenden Erfindung werden im Folgenden ohne Beschränkung der Allgemeinheit am Beispiel eines Punktdruckverfahrens beschrieben.

Das erfindungsgemäße textile fixierbare Flächengebilde zeichnet sich durch ein hohes Haftvermögen aus. Es hat sich in überraschender Weise gezeigt, dass ein Bindungspunkt aus Bindemittel und thermoplastischem Polymer, welches als Haftmasse fungiert, ein vergleichbar hohes Haftvermögen wie der an sich bekannte Haftmassenpunkt der 3P/Doppelpunkt-Struktur besitzt. Im Gegensatz zu diesem lässt sich der erfindungsgemäße Bindungspunkt aber in einem Einschrittverfahren auftragen, wobei dieser Verfahrensschritt noch gleichzeitig den Auftrag des Bindemittels zur Herstellung des Vliesstoffes aus dem Faserflor beinhaltet. Das erfindungsgemäße textile fixierbare Flächengebilde ist damit auch noch einfach und kostengünstig herstellbar.

Dadurch, dass der Bindungspunkt aus Bindemittel und thermoplastischen Polymer auch gleichzeitig partiell den Faserbindungspunkt bildet, ergibt sich eine maximal mögliche Beweglichkeit der Fasern zwischen den Verfestigungspunkten. Das textile Flächengebilde zeichnet sich damit durch eine hohe Sprungelastizität, eine hohe Weichheit und einen angenehmen Griff aus. Da das textile Flächengebilde im Gegensatz zu den bekannten Einlagestoffen kein zusätzliches aufgebrachtes Punktraster besitzt, tritt auch der aus dem Stand der Technik bekannte unerwünschte Moiré-Effekt auch bei Verwendung von durchscheinenden Oberstoffen nicht auf. Das erfindungsgemäße textile Flächengebilde bietet dadurch ein angenehmes optisches Erscheinungsbild.

Da es sich um eine Bindung mit einem Bindemittel handelt, sind keine teuren Speziatfasern notwendig wie bei der thermischen Verfestigung nach dem Point-Seal-Verfahren jedoch lassen sich z.B. mit speziell gekräuselten Fasern auch eher elastische Produkte erzielen.

Durch das Verhältnis der Menge an eingesetztem Bindemittel zur Menge an thermoplastischem Polymer und durch die Variation der Benetzbarkeit des Fasertlores lassen sich sehr stark abgebundene, abriebfeste Produkte und sehr weiche Vliesstoffe mit Oberflächen, die gerauten Geweben entsprechen können, erhalten. Durch hohe Anteile an thermoplastischem Polymer lassen sich sehr hohe Trennkräfte realisieren. Durch Modifikation der Oberfläche des in Partikelform vorliegenden thermoplastischen Polymers, direkt oder indirekt aus der Flotte, kann dessen Einbindung, in die Bindemittelmatrix variiert werden. Eine sehr starke Belegung der Partikeloberfläche durch sonstige Komponenten der Bindemittelmatrix ist den erzielbaren Haftkräften abträglich.

Die Auswahl der für die Trägerlage einzusetzenden Fasern, des Bindemittels und des thermoplastischen Polymers erfolgt im Hinblick auf den jeweiligen Anwendungszweck bzw. die besonderen Qualitätsanforderungen. Durch die Erfindung sind hier prinzipiell keinerlei Grenzen gesetzt. Der Fachmann kann hier leicht die für seine Anwendung geeignete Materialkombination auffinden.

So können die Fasern für das Faserflor beispielsweise Chemiefasern, wie Polyester-, Polyamid-, Celluloseregenerat- und/oder Bindefasern und/oder Naturfasern, wie Wolle- oder Baumwollfasern, umfassen. Die Chemiefasern können hierbei kräuselbare, gekräuselte und/oder ungekräuselte Stapelfasern, kräuselbare, gekräuselte und/oder ungekräuselte, direkt gesponnene Endlosfasern und/oder endliche Fasern, wie Meltblown-Fasem, umfassen.

Das Faserflor kann ein- oder mehrlagig aufgebaut sein.

Besonders geeignet für Einlagestoffe sind Fasern mit einem Fasertiter bis zu 6,7 dtex. Gröbere Titer werden aufgrund Ihrer großen Fasersteifigkeit normalerweise nicht eingesetzt. Bevorzugt sind Fasertiter im Bereich von 1,7 dtex, doch auch Mikrofasern mit einem Titer < 1 dtex sind denkbar.

Das Bindemittel kann ein Bindemittel des Acrylat-, Styrolacrylat-, Ethylen-Vinylacetat-, Butadien-acrylat-, SBR-, NBR- und/oder Polyurethan-Typs sein.

Das als Haftmasse fungierende thermoplastische Polymer umfasst vorzugsweise (Co-)Polyester-, (Co)-Polyamid-, Polyolefin-, Polyurethan-, Ethylenvinylacetat-basierende Polymere und/oder Kombinationen (Gemische und Copolymerisate) der genannten Polymere.

Das Gemisch aus Bindemittel und thermoplastischem Polymer wird vorzugsweise, wie oben beschrieben, in einem Punktmuster auf die Trägerlage aufgebracht. Damit ist die Weichheit und Sprungelastizität des Materials gewährleistet. Das Punktmuster kann regulär oder irregulär verteilt sein. Die vorliegende Erfindung ist aber keinesfalls auf Punktmuster beschränkt. Die Mischung aus Bindemittel und thermoplastischem Polymer kann in beliebigen Geometrien aufgebracht werden, z. B. auch in Form von Linien, Streifen, netz- oder gitterartigen Strukturen, Punkten mit rechteckiger, rautenförmiger oder ovaler Geometrie oder dergleichen.

Ein bevorzugtes Verfahren zur Herstellung eines erfindungsgemäßen textilen fixierbaren Flächengebildes umfasst die folgenden Maßnahmen:
a) Herstellen eines Faserflors aus Fasern auf einer Ablagevorrichtung in an sich bekannter Weise,
b) Auftragen eines Gemischs aus Bindemittel und thermoplastischem Polymer in Partikel form auf ausgewählte Flächenbereiche des Faserflors wobei das Bindemittel tiefer als die Partikel in das Faserflor eindringt, während sich die Partikel an der Oberfläche anreichern, und
c) Temperaturbehandlung des aus Schritt b) erhaltenen Faserflors zum Trocknen und zum Verbinden von Fasern des Faserflors durch das Bindemittel zu einem Vliesstoff und gegebenenfalls Vernetzung des Bindemittels und zum Auf- und Zusammensintern des thermoplastischen Polymers auf die/mit der Vliesstoffoberfläche.

Im Falle der Verwendung von Stapelfasern ist es vorteilhaft, diese mit mindestens einer Krempel zu einem Faserflor zu kardieren. Bevorzugt ist hier eine Wirrlegung (Random-Technologie), doch auch Kombinationen aus Längs- und/oder Querlegung bzw. noch kompliziertere Krempelanordnungen sind möglich, wenn spezielle Vliesstoffeigenschaften ermöglicht werden sollen bzw. wenn mehrlagige Faserstrukturen gewünscht werden.

Dieses ungebundene Faserflor kann direkt in einer Druckmaschine mit dem Gemisch, das das Bindemittel und das thermoplastische Polymer umfasst, bedruckt werden. Dazu kann es eventuell sinnvoll sein, den Faserflor vor dem Druckvorgang zu komprimieren, mit textilen Hilfsmitteln zu benetzen oder auf beliebige andere Art so zu behandeln, dass eine erhöhte mechanische Faser-Faser-Haftung im Faserflorverbund entsteht, die den Druckprozess produktionssicherer machen.

Vorzugsweise liegt das Gemisch zum Bedrucken in Form einer Dispersion vor. Da das exakte Bedrucken von ungebundenen Faserfloren schwierig ist, müssen die eingesetzten Komponenten der Dispersion genau auf das Fasersubstrat und auf die eingesetzten thermoplastischen Polymere abgestimmt sein.

Die verwendete Dispersion umfasst vorzugsweise
- vernetzende oder vernetzbare Bindemittel des Acrylat-, Styrolacrylat-, Ethylen-Vinylacetat-, Butadien-acrylat-, SBR-, NBR- und/oder Polyurethan- Typs, sowie
- Hilfsmittel,
   o wie Verdicker (beispielsweise partiell vernetzte Polyacrylate und deren Salze),
   o Dispergatoren,
   o Netzmittel,
   o Laufhilfsmittel,
   o Griffmodifikatoren (beispielsweise Silikonverbindungen oder Fettsäureesterderivate) und/oder
   o Füllstoffe
- und ein oder mehrere als Haftmasse fungierende thermoplastische Polymere.

Das thermoplastische Polymer liegt in Partikelform vor. Es hat sich in überraschender Weise gezeigt, dass sich beim Bedrucken des Faserflors mit einer Dispersion aus den Partikeln und dem Bindemittel und ggf. noch weiteren Komponenten das Bindemittel von den gröberen Partikeln separiert, wobei die gröberen Partikel mehr auf der Oberseite der Bindungsfläche, beispielsweise der Punktoberfläche, zum Liegen kommen. Das Bindemittel bindet neben seiner Funktion sich im Faserflor zu verankern und diesen zu einem Vliesstoff zu binden, die gröberen Partikel. Gleichzeitig kommt es zu einer teilweisen Trennung von Partikeln und Bindemittel an der Oberfläche des Faserflors. Das Bindemittel dringt tiefer in das Material ein, während sich die Partikel an der Oberfläche anreichem. Dadurch sind die gröberen Polymerpartikel in der Bindemittelmatrix zwar eingebunden, gleichzeitig steht ihre freie Fläche an der Oberfläche des Vliesstoffs aber zur direkten Verklebung mit dem Oberstoff zur Verfügung. Es kommt zur Ausbildung einer doppelpunktähnlichen Struktur, wobei zur Erzeugung dieser Struktur im Gegensatz zum bekannten Doppelpunktverfahren aber nur ein einziger Verfahrensschritt erforderlich ist, der gleichzeitig noch dem Auftrag des Bindemittels dient. Doppelschichtige Haftmassenpunkte zeichnen sich durch einen geringen Haftmassenrückschlag aus, da die zuerst aufgebrachte Schicht, als Sperrschicht wirkt. Überraschenderweise zeigt auch der doppelpunktähnliche Bindungspunkt gemäß der Erfindung diese positive Eigenschaft. Offensichtlich kommt es bei dem hier beschriebenen Verfahren zu einer in-situ Ausbildung einer Sperrschicht im Bindungspunkt, der Rückschlag des thermoplastischen Polymers wird effektiv gebremst, und dadurch werden die positiven Produkteigenschaften gestärkt.

Die Größe der Partikel orientiert sich an der zu bedruckenden Fläche, beispielsweise der gewünschten Größe eines Bindungspunktes. Im Falle eines Punktmusters kann der Partikeldurchmesser zwischen >0 µm und 500 µm variieren. Grundsätzlich ist die Partikelgröße des thermoplastischen Polymers nicht einheitlich, sondern folgt einer Verteilung, d.h. man hat immer ein Partikelgrößenspektrum vorliegen. Die oben angegebenen Grenzen sind die jeweiligen Hauptfraktionen. Die Partikelgröße muss abgestimmt sein auf die gewünschte Auftragsmenge und Punktverteilung.

Die eingesetzten Bindemittel können in Ihren Glasumwandlungspunkt variieren, doch sind für weiche Produkte üblicherweise "weiche" Bindemittel mit einem Tg<10°C bevorzugt. Die Hilfsstoffe dienen zur Viskositätseinstellung der Paste. Mit geeigneten Bindemitteln lässt sich die Haptik des Einlagestoffes in einem weiten Rahmen variieren.

Im Anschluss an den Druckprozess wird das Material einer Temperaturbehandlung zum Trocknen und zum Verbinden von Fasern des Faserflors durch das Bindemittel zu einem Vliesstoff und ggf. Vernetzung des Bindemittels sowie zum Auf- und/oder Zusammensintern des thermoplastischen Polymers auf die/mit der Vliesstoffoberfläche unterzogen. Anschließend wird das Material als fixierbares, textiles Flächengebilde aufgewickelt.

Der Einsatz eines erfindungsgemäßen fixierbaren textilen Flächengebildes ist jedoch nicht auf diese Anwendung beschränkt. Auch andere Anwendungen sind denkbar, beispielsweise als fixierbares textiles Flächengebilde bei Heimtextilien wie Polstermöbel, verstärkte Sitzkonstruktionen. Sitzbezügen oder als fixierbares und dehnfähiges textiles Flächengebilde in der Automobilausstattung, bei Schuhkomponenten oder im Bereich Hygiene/Medikal.

Nachfolgend wird die Erfindung ohne Beschränkung der Allgemeinheit am Beispiel der Verwendung eines erfindungsgemäßen fixierbaren textilen Flächengebildes als fixierbarer Einlagestoff in der Textilindustrie beschrieben.

### Eingesetzte Testmethoden:

Die Fixierungen der nachfolgend beschriebenen Ausführungsbeispiele mit einem hauseigenen Popelin-Oberstoff erfolgten auf einer Durchlaufpresse bei 140°C und 12 sec. Die Bestimmung der Trennkraft erfolgt in Anlehnung an DIN 54310 bzw. DIN EN ISO 6330. Die aufgeführten Trennkraftwerte werden mit "sp" gekennzeichnet, wenn beim Trennkrafttest die Haftung Oberstoff/Einlagestoff so stark ist, dass bei der Testdurchführung der Einlagestoff zerreißt, bevor eine vollständige Abschälung durchgeführt ist. Dies ist ein anzustrebender Maximalwert, da die Haftung prinzipiell stärker ist als die innere Festigkeit des Einlagestoffes.

Zur Bestimmung des Haftmassenrückschlages wird ein Innensandwich aus der Einlage mit dem Oberstoff nach außen durch die Fixierpresse nach den oben angegebenen Einstellungen geschickt. Je geringer die Haftung der inneren Lage ist desto geringer ist der Haftmassenrückschlag.

### 1. Ausführungsbeispiel:

Ein Faserflor mit einem Flächengewicht von 35g/m², bestehend aus gekrempelten und in einem Presswerk bei 120°C geglätteten 20% s/s(side-by-side)-Bikomponentenfasem aus 4,4dtex/60mm PET/CoPET (Polyester/CoPolyester) mit unterschiedlicher thermischen Kontraktion und 80% Standardpolyesterfasem mit 1,7dtex/36mm geht durch ein Walzenpaar und wird mit Wasser zu einer Nassaufnahme von 150% benetzt. Der feuchte Faserflor geht anschließend in eine Rotationssiebdruckmaschine mit 110 Punkten/cm² und wird mit einer Bindemittel-Polymer-Dispersion punktförmig bedruckt. Der bedruckte Faserflor wird in einem Bandtrockner bei 175°C getrocknet, das Bindemittel vernetzt und die Polymerpartikel auf- und zusammengesintert.

Die Bindemittel-Polymer-Dispersion ist wie folgt zusammengesetzt:

| | |
|---|---|
| Selbstvemetzende Butyl-/Ethyl-Acrylat Binderdisp. mit t₉ = -28°C | 20 Teile |
| CoPolyamid-Pulver (Partikeldurchmesser von >0 bis zu 200µ mit Schmelzbereich um 115°C | 20 Teile |
| Netzmittel a//n/i | 1 Teil |
| Verdicker | 3 Teile |
| Wasser | 56 Teile |

### 2. Ausführungsbeispiel

Ein Faserflor mit einem Flächengewicht von 25g/m², bestehend aus gekrempelten und in einem Presswerk bei 150°C geglätteten 50% Polyamid-6-Fasern mit 1,7dtex/38mm und 50% PET(Polyester)-Fasem mit 1,7dtex/34mm geht durch ein Walzenpaar mit fein geriffelter unterer Schöpfwalze und wird mit Wasser zu einer Nassaufnahme von 110% benetzt. Der feuchte Faserflor geht anschließend in eine Rotationssiebdruckmaschine mit 110 Punkten/cm² und wird mit einer Bindemittel-Polymer-Dispersion punktförmig bedruckt. Der bedruckte Faserflor wird in einem Bandtrockner bei 175°C getrocknet, das Bindemittel vernetzt und die Polymerpartikel auf- und zusammengesintert.

Die Bindemittel-Polymer-Dispersion ist hierbei wie folgt zusammengesetzt:

| | |
|---|---|
| Selbstvemetzende Butyl-/Ethyl-Acrylat Binderdisp. mit t_{g} = -28°C | 15 Teile |
| CoPolyamid-Pulver 0 - 120µ mit Schmelzbereich um 110°C | 30 Teile |
| Netzmittel a//n/i | 1 Teil |
| Verdicker | 2 Teile |
| Wasser | 52 Teile |

### 3. Ausführungsbeispiel

Ein Faserflor mit einem Flächengewicht von 40g/m² bestehend aus gekrempelten und in einem Presswerk bei 110°C geglätteten 30% CoPolyester-Fasern spiral gekräuselt mit 2,2dtex/38mm und 70% PET(Polyester)-Fasem mit 1,7dtex/34mm geht durch ein Walzenpaar und wird mit Wasser + 0,5% Hilfsmittel zu einer Nassaufnahme von 140% benetzt. Der feuchte Faserflor geht in eine Rotationssiebdruckmaschine mit 37 Punkten/cm² und wird mit einer Bindemittel-Polymer-Dispersion punktförmig bedruckt. Der bedruckte Faserflor wird anschließend in einem Bandtrockner bei 175°C getrocknet, das Bindemittel vernetzt und die Polymerpartikel auf- und zusammengesintert.

Die Bindemittel-Polymer-Dispersion ist hierbei wie folgt zusammengesetzt:

| | |
|---|---|
| Selbstvemetzende Butyl-/Ethyl-Acrylat Binderdisp mit tg = -28°C | 10 Teile |
| Selbstvemetzende Butyl-/Ethyl-Acrylat Binderdisp. mit t_{g} = -10°C | 10 Teile |
| CoPolyamid-Pulver 80 - 200µ mit Schmelzbereich um 120°C | 45 Teile |
| Netzmittel a//n/i | 1 Teil |
| Verdicker | 2 Teile |
| Wasser | 32 Teile |

Die Produkteigenschaften der gemäß den Ausführungsbeispielen hergestellten textilen Flächengebilden sind in Tabelle 1 aufgeführt. Tabelle 2 zeigt einen Vergleich zwischen einem textilen Flächengebilde gemäß Beispiel 1 und einem thermisch gebundenen Vergleichsbeispiel.

**Tabelle 1**

| | **Beispiel 1** | **Beispiel 2** | **Beispiel 3** |
|---|---|---|---|
| **Punkte/cm**² | 110 | 110 | 37 |
| **Fasermischung.** | 20% s/s Bico PES 80% Standard PES | 50% PA6 50% Standard PES | 30% spiral-gekräuseltes PES 70% Standard PES |
| | | | |
| **Flor[g/m²]** | 35 | 25 | 40 |
| **Flor+Binder [g/m²]** | 41 | 28 | 46 |
| **Thermopl.-Polymer-Auflage [g/m²]** | 12 | 8 | 14 |

| | Primärheftung [N/5cm] fixiert bei 140°C/12sec auf PES/Baumwoll-Stoff | | |
|---|---|---|---|
| **140°C/12s/2,5 bar** | 13,1 sp | 6,8 sp | 17,6 sp |

| | Haftung [N/5cm] nach Pflege fixiert bei 120°C/12sec auf PES/Baumwol)-Stoff | | |
|---|---|---|---|
| **1x40°C-Wäsche** | 11,6 | 7,0 sp | 15,0 sp |
| **1x60°C-Wäsche** | 9,1 | 6,3 sp | 13,7 sp |
| **1xChemische Reinigung** | 12,4 sp | 7,3 sp | 12,4 sp |

| | Haftmassenrückschlag [N/10cm] fixiert bei 120°C/12sec auf PES/Baumwoll-Stoff | | |
|---|---|---|---|
| **Innensandwich-Rückvemietung (S-RV)** | 0,47 | 0,31 | 1,4 |

| | Kraft-Dehnungsverhalten | | |
|---|---|---|---|
| **Höchst-Zugkraft (HKZ) längs [N/5cm]** | 22 | 11 | 28 |
| **Höchst-Zugkraft-Dehnung (HZKD) längs [%]** | 21 | 10 | 16 |
| **HZK quer [N/5cm]** | 4,9 | 1,5 | 6,2 |
| **HZKD quer [%]** | 20 | 8 | 32 |
| **Abriebbeständigkeit Rückseite** | gut | fast gut | gut |

**Tabelle 2**

| | **Beispiel** 1 | **Thermisch gebunden im Vergleich zu Beispiel 1** |
|---|---|---|
| **Flor[g/m²]** | 35 | 100% PES std. 35 |
| **Flor+Binder [g/m²]** | 41 | 40 |
| **Polymer Auflage [g/m²]** | 12 | 12 |
| **140°C/12s/2,5 bar** | 13,1 sp | 11,2 |
| | | |
| **1x60°C-Wäsche** | 9,1 mw | 9,0 |
| **1xChemische Reinigung** | 12,4 sp | 10,1 |
| | | |
| **Innensandwich-Rückvemietung (S-RV)** | 0,47 | 0,27 |
| | | |
| **HZK längs [N/5cm]** | 22 | 18 |
| **HZKD längs [%]** | 21 | B |
| **HZK quer [N/5cm]** | 4,9 | 2,9 |
| **HZKD quer [%]** | 20 | 7 |
| | | |
| **Abriebbeständigkeit Rückseite** | gut | gut |

Man erkennt aus den Werten in den Tabellen, dass alle erfindungsgemäßen textilen Flächengebilde sich durch eine hohe mechanische Festigkeit und hohe Dehnung und gute Abriebbeständigkeit auszeichnen bei gleichzeitig hohen Trennkräften. Nur das Haftmassenrückschlagverhalten von Beispiel 1 ist geringfügig schlechter als das des Vergleichsbeispiels. Eine weitere vorteilhafte Eigenschaft der erfindungsgemäßen textilen Flächengebilde, die nicht in der Tabelle aufgeführt ist, ist die große Glattheit der Oberfläche.

## Patentansprüche

1. Textiles fixierbares Flächengebilde, insbesondere verwendbar als fixierbarer Einfagestoff in der Textilindustrie, mit einer Trägerlage aus einem Faserflor, das in ausgewählten Flächenbereichen mittels eines Bindemittels gebunden und in den übrigen Flächenbereichen ungebunden ist, wobei die Trägerlage wenigstens auf einer Seite wenigstens teilweise mit einem thermoplastischen Polymer versehen ist, und wobei das textile fixierbare Flächengebilde erhältlich Ist durch ein Verfahren, das die folgenden Verfahrensschritte umfasst:
a) Herstellen eines Faserflors aus Fasern auf einer Ablagevorrichtung in an sich "bekannter Weise,
b) Auftragen eines Gemischs aus Bindemittel und thermoplastischem Polymer in Partikel form auf ausgewahlte Flächenbereiche des Faserflors, wobei das Bindemittel tiefer als die Partikel in das Faserflor eindringt, wahrend sich die Partikel an der Oberflache anreichern, und
c) Temperaturbehandlung des aus Schritt b) erhaltenen Faserflors zum Trocknen und zum Verbinden von Fasern des Faserflors durch das Bindemittel zu einem Vliesstoff und gegebenenfalls Vernetzung des Bindemittels und zum Auf- und Zusammensintern des thermoplastischen Polymers auf der/mit der Vliesstoffoberfläche.

2. Textiler fixierbares Flächengebilde nach Anspruch 1, **dadurch gekennzeichnet**, das das Faserflor Chemiefasern, wie Polester-, Polyamid-, Celluloseregenerat- und/oder Bindefasern und/oder Naturfasern, wie Wolle- oder Baumwollfasern, umfasst.

3. Textiles Flächengebilde nach Anspruch 2, **dadurch gekennzeichnet, dass** die Chemiefasern kräuselbare, gekräuselte und/oder ungekräusette Stapeltasem, kräuselbare, gekräuselte und/oder ungekräuseke direkt gesponnene Endlosfasem oder endliche Fasern, wie Meltblown-Fasem, umfassen.

4. Textiles fixierbare Flächengebildes nach einem der Ansprüche 1 bis 3, **dadurch gekennzeichnet, dass** der Fasertiter der Fasern < 6,7 dtex ist.

5. Textiles Flächengebildes nach einem der Ansprüche 1 bis 4, **dadurch gekennzeichnet, dass** das thermoplastische Polymer (Co-)Polyester-, (Co)-Polyamid-, Polyolefin-, Polyurethan-, Ethylenvinylacetat-basierende Polymere und/oder Kombinationen (Gemisch und Copolymerisate) der genannten Polymere umfasst.

6. Textiles fixierbares Flächengebilde nach Anspruch 1, **dadurch gekennzeichnet, dass** die Partikel einen Durchmesser 500 µm aufweisen.

7. Textiles fixierbares Flächengebilde nach einem der Anspräche 1 bis 6, **dadurch gekennzeichnet, dass** das Bindemittel Bindemittel des Acrylat-, Styrolacrylat-, Ethylen-Vinylacetat-, Butadien-acrylat-, SBR-, NBR- und/oder Polyurethan-Typs umfasst.

8. Textiles fixierbares Flächengebilde nach einem der Ansprüche 1 bis 7,
**dadurch gekennzeichnet, dass** das Gemisch aus thermoplastischem Polymer und Bindemittel in Form einer Dispersion aufgebracht wird.

9. Textile fixierbares Flächengebilde nach Anspruch 8, **dadurch gekennzeichnet, dass** die Dispersion zusätzlich Hilfsmittel, wie Verdicker, Dispergatoren, Netzmittel. Laufhilfsmittel, Griffmodifikatoren und/oder Füllstoffe umfasst.

10. Textiles fixierbares Flächengebilde nach einem der Ansprüche 1 bis 9, **dadurch gekennzeichnet, dass** die Dispersion mittels eines Siebdruckverfahrens aufgetragen wird.

11. Textiles fixierbares Flächengebilde nach einem der Anspräche 1 bis 10, **dadurch gekennzeichnet, dass** das Gemisch bzw. die Dispersion aus Bindemittel und thermoplastischern Polymer in einem regulär oder irregulär verteilten Punktmuster auf die Trägerlage aufgebracht ist.

## Claims

1. A textile fusible sheet material, especially useful as a fusible interlining in the textile industry, having a backing ply composed of a fibrous web bonded in selected areal regions by means of a binder and nonbonded in the remaining areal regions, the backing ply having a thermoplastic polymer provided on at least part of at least one side, the textile fusible sheet material being obtainable by a process comprising steps of:
a) producing a fibrous web from fibers on a laydown apparatus in a conventional manner,
b) applying a mixture of binder and thermoplastic polymer in the form of particles to selected areal regions of the fibrous web, the binder penetrating more deeply than the particles into the fibrous web, while the particles accumulate at the surface, and
c) thermally treating the fibrous web obtained from step b) to dry and bond fibers of the fibrous web by means of the binder to form a bonded fibrous web nonwoven fabric and optionally crosslinking the binder and to sinter the thermoplastic polymer onto and together on/with the surface of the bonded fibrous web nonwoven fabric.

2. A textile fusible sheet material according to claim 1, **characterized in that** the fibrous web comprises manufactured fibers, such as polyester, polyamide, regenerated cellulose and/or binder fibers and/or natural fibers, such as wool and cotton fibers.

3. A textile sheet material according to claim 2, **characterized in that** the manufactured fibers comprise crimpable, crimped and/or uncrimped staple fibers, crimpable, crimped and/or uncrimped directly spun continuous filament fibers or finite fibers, such as meltblown fibers.

4. A textile fusible sheet material according to any one of claims 1 to 3, **characterized in that** the fiber linear density of the fibers is < 6.7 dtex.

5. A textile sheet material according to any one of claims 1 to 4, **characterized in that** the thermoplastic polymer comprises (co)polyester-, (co)polyamide-, polyolefin-, polyurethane-, ethylene vinyl acetate-based polymers and/or combinations (mixtures and chain growth addition copolymers) of the polymers mentioned.

6. A textile fusible sheet material according to claim 1, **characterized in that** the particles have a diameter < 500 µm.

7. A textile fusible sheet material according to any one of claims 1 to 6, **characterized in that** the binder comprises binders of the acrylate, styrene-acrylate, ethylene-vinyl acetate, butadiene-acrylate, SBR, NBR and/or polyurethane type.

8. A textile fusible sheet material according to any one of claims 1 to 7, **characterized in that** the mixture of thermoplastic polymer and binder is applied in the form of a dispersion.

9. A textile fusible sheet material according to claim 8, **characterized in that** the dispersion further comprises auxiliaries, such as thickeners, dispersants, wetting agents, flow control agents, hand modifiers and/or fillers.

10. A textile fusible sheet material according to any one of claims 1 to 9, **characterized in that** the dispersion is applied by means of a screen printing process.

11. A textile fusible sheet material according to any one of claims 1 to 10, **characterized in that** the mixture or dispersion of binder and thermoplastic polymer is applied to the backing ply in a regularly or irregularly distributed pattern of points.

## Revendications

1. Structure textile plate fixable, utilisable notamment en tant que toile de renfort fixable dans l'industrie textile, comprenant une couche support en une bande fibreuse, qui est reliée au niveau de zones de surface choisies au moyen d'un liant et qui n'est pas reliée au niveau des autres zones de surface, la couche support étant munie au moins sur un côté au moins partiellement d'un polymère thermoplastique, et la structure textile plate fixable pouvant être obtenue par un procédé qui comprend les étapes de procédé suivantes :
a) la fabrication d'une bande fibreuse à partir de fibres sur un dispositif de dépôt d'une manière connue en soi,
b) l'application d'un mélange d'un liant et d'un polymère thermoplastique sous forme particulaire sur des zones de surface choisies de la bande fibreuse, le liant pénétrant plus profondément que les particules dans la bande fibreuse, tandis que les particules s'accumulent à la surface, et
c) le traitement thermique de la bande fibreuse obtenue à l'étape b) pour le séchage et pour la liaison des fibres de la bande fibreuse par le liant en un non-tissé et éventuellement la réticulation du liant et pour le frittage du polymère thermoplastique sur/avec la surface du non-tissé.

2. Structure textile plate fixable selon la revendication 1, **caractérisée en ce que** la bande fibreuse comprend des fibres chimiques, telles que des fibres de polyester, de polyamide, de cellulose régénérée et/ou des fibres de liaison et/ou des fibres naturelles, telles que des fibres de laine ou de coton.

3. Structure textile plate selon la revendication 2, **caractérisée en ce que** les fibres chimiques comprennent des fibres discontinues crêpables, crêpées et/ou non crêpées, des fibres infinies directement filées crêpables, crêpées et/ou non crêpées, ou des fibres finies, telles que des fibres obtenues par extrusion-soufflage.

4. Structure textile plate fixable selon l'une quelconque des revendications 1 à 3, **caractérisée en ce que** le titre des fibres est < 6,7 dtex.

5. Structure textile plate selon l'une quelconque des revendications 1 à 4, **caractérisée en ce que** le polymère thermoplastique comprend des polymères à base de (co-)polyester, de (co-)polyamide, de polyoléfine, de polyuréthane, d'éthylène-acétate de vinyle et/ou des combinaisons (mélanges et copolymères) des polymères cités.

6. Structure textile plate fixable selon la revendication 1, **caractérisée en ce que** les particules présentent un diamètre < 500 µm.

7. Structure textile plate fixable selon l'une quelconque des revendications 1 à 6, **caractérisée en ce que** le liant comprend un liant de type acrylate, styrène-acrylate, éthylène-acétate de vinyle, butadiène-acrylate, SBR, NBR et/ou polyuréthane.

8. Structure textile plate fixable selon l'une quelconque des revendications 1 à 7, **caractérisée en ce que** le mélange du polymère thermoplastique et du liant est appliqué sous la forme d'une dispersion.

9. Structure textile plate fixable selon la revendication 8, **caractérisée en ce que** la dispersion comprend également des adjuvants, tels que des épaississants, des dispersants, des agents mouillants, des adjuvants d'écoulement, des modificateurs de prise et/ou des charges.

10. Structure textile plate fixable selon l'une quelconque des revendications 1 à 9, **caractérisée en ce que** la dispersion est appliquée par un procédé de sérigraphie.

11. Structure textile plate fixable selon l'une quelconque des revendications 1 à 10, **caractérisée en ce que** le mélange ou la dispersion du liant et du polymère thermoplastique est appliqué sur la couche support selon un motif de points distribués régulièrement ou irrégulièrement.
